# EUROPÄISCHE PATENTSCHRIFT

(11) **EP 0 339 223 B1**
(45) Veröffentlichungstag und Bekanntmachung des Hinweises auf die Patenterteilung: **10.05.1995**
(21) Anmeldenummer: 89104264.0
(22) Anmeldetag: 10.03.1989
(51) Int. Cl.: D03D 11/02

(54) **Bauteil aus ausgehärtet, harzgetränktem Gewebe und Verfahren zu dessen Herstellung**
Construction element of hardened, resin-impregnated fabric, and method for making the same
Pièce de constuction en tissu imprégné de résine et durci, et procédé de fabrication de celle-ci

(30) Priorität: 23.04.1988 DE 3813740
(43) Veröffentlichungstag der Anmeldung: 02.11.1989
(73) Patentinhaber: Vorwerk & Co. Interholding GmbH, D-42216 Wuppertal (DE); Daimler-Benz Aerospace Aktiengesellschaft, 81663 München (DE)
(72) Erfinder: Siegling, Hans-Friedrich, D-8011 Egmating (DE); Böttger, Wolfgang, D-8651 Ködnitz (DE); Biedermann, Kurt, D-8650 Kulmbach (DE)
(74) Vertreter: Müller, Enno, Dipl.-Ing.

(56) Entgegenhaltungen:
- CH-A- 326 919
- L'INDUSTRIE TEXTILE Bd. 395, Januar 1966, Seiten 33 - 36; H. SCHIEBLICH:'Tissage des etoffes a plis '
- TEXTIL PRAXIS INTERNATIONAL Bd. 33, Nr. 5, Mai 1978, Seiten 545 - 546; WOLFGANG BODEUTSCH 'Grundlagen der Gewebefertigung '

## Beschreibung

Die Erfindung bezieht sich auf ein Bauteil gemäß Oberbegriff des Anspruches 1 und ein Verfahren zur Herstellung des Bauteils gemäß Oberbegriff des Anspruches 6.

Durch die EP-OS 0 056 351 ist es bekannt, aus einem Mehrlagengewebe bestehende faserverstärkte Verbundkörper durch Addition separater Gewebeteile zu verstärken. Solche separaten Verstärkungsleisten bilden naturgemäß Schwachstellen, da ihr Gewebeverbund zum Mehrlagengewebe hin fehlt.

Durch die US-PS 34 81 427 existiert der Vorschlag, ein textiles, webtechnisch erzeugbares Bauteil zu kammern. Dabei kommt Fiberglas zur Anwendung. Die Kammerung erreicht man im Hohlwebeverfahren; es liegen also in der dritten Dimension verbindende Wände vor.

Weiter ist aus "L'Industrie Textile" Band 395, Januar 1966, Seiten 33 bis 36 ein Faltenstoff an sich bekannt. Diese Literaturstelle beschäftigt sich aber nicht mit einem Bauteil, das etwa aus einem derartigen harzgetränkten Stoff bestünde. Eine Übereinanderlage von Falten, daß es zu einer Materialanhäufung in der dritten Dimension im wesentlichen Umfang kommt, ist dieser Schrift desgleichen nicht zu entnehmen.

Im übrigen haben Textilstrukturen, die zu Verbundwerkstoffen herangezogen worden sind, ein weites Anwendungsfeld gefunden, vornehmlich auch in der Luft- und Raumfahrt.

Zum Beispiel werden sie in Triebwerkskammern eingesetzt. Um auf die gewünschte Dicke zu kommen, geht man in aller Regel den Weg der Stapelung bzw. des Übereinanderwickelns der textilen Einzellagen. Das Aufeinanderlegen mehrerer Gewebe ist aber sehr aufwendig und erfordert zur Vermeidung des Verrutschens einzelner Lagen einen zusätzlichen Nähprozeß, der bei Einsatz von Hochleistungsfasern zu ungewünschten, teilweisen Beschädigungen derselben führt.

Aufgabe der Erfindung ist es, mit baulich einfachen Mitteln eine Erhöhung des Anteils der armierenden Textilstruktur, d. h. der Dicke, zu erzielen, ohne die erläuterte Lagenaddition anwenden zu müssen.

Gelöst ist diese Aufgabe durch die in den Ansprüchen 1 und 6 angegebene Erfindung.

Die Unteransprüche sind vorteilhafte Weiterbildungen.

Zufolge solcher Ausgestaltung ist mit einfachen Mitteln und unter Verzicht auf zeitraubende und teure Addition von Lagen die gewünschte Ausgangsdicke einstückig realisierbar. Die Fertigung läßt sich auf üblichen Webmaschinen einrichten. Das Gewebe behält eine hochgradige Geschmeidigkeit (gegenüber einem selbstsperrend wirkenden vernähten oder sonstwie verbundenen Laminat). Die Materialanhäufung in der dritten Dimension beruht auf einer reichen, äußerst eng einstellbaren Faltenstruktur, einer Art Plisseegewebe. Die Falten sind in ihrer Länge einstellbar und untereinander variierbar. Da sie einer Grundebene entspringen, ist das Gewebe auch in der Fertigung bestens beherrschbar. In vorteilhafter Weise wird so vorgegangen, daß das Gewebe aus zwei Kettsystemen besteht, deren zweites zur Bildung von im Querschnitt beidendig an dem ersten Kettsystem befestigten Falten dient, wobei beide Kettsysteme mittels Fixierschüssen an den Faltenenden miteinander verbunden sind. Neben dem Vorteil größerer Dicken liegt eine aus der Sicht der Beanspruchung optimale Faserorientierung vor. Belastungsschwerpunkte bzw. -richtungen lassen sich demzufolge bestens berücksichtigen. Dabei erweist es sich weiter als vorteilhaft, daß die Schußfäden des ersten Kettsystems die Fixierschüsse sind. Diese erstrecken sich in der Ebene der gespannt gehaltenen Grundkette, die praktisch als eine Art Führungsschiene für das Anschlagen der Falten genutzt wird. Vorteilhaft ist es darüber hinaus, daß die Ausstülpungen des Faltengewebes jeweils auf derselben Seite des Grundgewebes angeordnet sind. Die doppelschenklige, kammartige Faltstruktur kann in vorteilhafter Weiterbildung so ausfallen, daß die Falten eine dachschindelartige Überlappungsstruktur einnehmen. In diesem Zusammenhang ist es vorteilhaft, daß die Kettfäden für die Fixierschüsse aus einem dünneren Material als die Kettfäden für das Faltengewebe bestehen. Ein vorteilhaftes Verfahren zur Herstellung eines Gewebes für ein Bauteil, insbesondere ein ausgehärtet harzgetränktes Bauteil, wobei das Gewebe aus einem technischen Garn, wie insbesondere Aramidfaser, Kohlefaser, Keramikfaser oder Glasfaser besteht, wobei weiter das Gewebe aus zwei Kettsystemen besteht, deren zweites zur Ausbildung von im Querschnitt beidendig an dem ersten Kettsystem befestigten Falten dient und wobei beide Kettsysteme mittels Fixierschüssen an den Faltenenden miteinander verbunden sind, besteht darin, daß zunächst das Grundgewebe und das Faltengewebe mit gleicher Länge gewebt werden und sodann zur Ausbildung der Falten das Grundgewebe mittels einer Warenabzugswalze verkürzt wird. Dabei ist weiter so vorgegangen, daß die Warenabzugswalze zur Bildung der Falten zurückgedreht wird. Zur Wiederherstellung der Arbeitsspannung der Grundkette wird diese sodann mittels eines Wickelgetriebemotors auf den Kettbaum zurückgewickelt.

Der Erfindungsgegenstand sowie das Verfahren zu seiner Herstellung wird anhand eines Ausführungsbeispieles nachfolgend näher erläutert. Es zeigt
- Fig. 1: eine Triebwerkswand in schematischer Darstellung mit angedeuteter Strömungsrichtung der heißen Gase,
- Fig. 2: in perspektivischer Darstellung einen Gewebeabschnitt,
- Fig. 3: eine Stirnansicht hierzu, durch die Faltenöffnungen gesehen,
- Fig. 4: eine der Fig. 3 entsprechende Darstellung bei abgeklappter Faltenschar,
- Fig. 5: eine Seitenansicht gegen das Webbild, in weitestgehend schematisierter Wiedergabe,
- Fig. 6: den Bindebereich zwischen einander benachbarten Faltenwurzeln, und zwar weiter vergrößert,
- Fig. 7: eine der Fig. 5 entsprechende Darstellung, jedoch nach Faltenbildung,
- Fig. 8: die Darstellung gemäß Fig. 5 in Perspektive,
- Fig. 9: die Darstellung gemäß Fig. 7 in Perspektive, beide vergrößert und
- Fig. 10: eine Prinzipskizze der Webmaschine zur Herstellung von Faltengeweben.

Die Grundlage zur Erzielung einer Textilienstruktur eines Gewebes G größerer Dicke ist ein faltenförmiger Aufbau. Hierzu wird mit mindestens zwei Kettsystemen I, II gearbeitet.

Das eine Kettsystem I bildet eine Grundkette.

Das andere Kettsystem II bildet eine Faltenkette.

Das Kettsystem I übernimmt in Verbindung mit Fixierschüssen 1 und 2 die Trägerfunktion für die Falten F. Es bildet so den wahren Grund.

Die Schüsse im faltenbildenden zweiten Kettsystem II tragen die Bezugsziffer 3. Es sind die sogenannten Faltenschüsse.

Wie den Zeichnungen entnehmbar, wird die Faltenkette (Kettsystem II) im Bereich der Fixierschüsse 1 und 2 in das von den Fäden 4 der Grundkette (Kettsystem I) und den Fixierschüssen 1 und 2 gebildete Grundgewebe angeheftet. Je nach gewünschter Faltenhöhe H werden darauf folgend Schüsse nur in die Faltenkette eingetragen; deren Fäden mit 5 bezeichnet sind. Sie treten jeweils wechselweise über und kreuzen einander. Die maximale Faltenhöhe ist bestimmt durch den Abstand zwischen dem Webblatt 6 bei Blattanschlag und der Warenabzugswalze 7 der Webmaschine und kann mehr als 10 cm betragen. Dabei findet ein der gewünschten Schußdichte entsprechender Warenabzug statt. Je nach Erreichung der gewünschten Schußzahl (Schußzahl = Schußdichte x Faltenhöhe x 2) wird, gesteuert von der Schaftkarte der Webmaschine, die Stillsetzung bewirkt. Die Grundkett-Fäden 4 sind geschwärzt und die Falten-Kettfäden 5 weiß gelassen. Beide Systeme I, II haben einen eigenen Kettbaum.

Die, im Querschnitt gesehen, an beiden Enden im Grundgewebe wurzelnden Falten F stülpen beim Ausführungsbeispiel sämtlich auf derselben Seite des Gewebes G aus. Auch sind sie von gleicher Höhe. Gemäß Variante Fig. 3 stehen sie senkrecht zur Ebene E-E des Gewebes G ab. Die Variante gemäß Fig. 4 zeigt eine parallellagige Ausrichtung außerhalb der besagten Senkrechten. Sie nehmen dort eine dachschindelartige Struktur an in einem spitzen Neigungswinkel Alpha von bspw. 45°.

Je nach dem gewünschten Faltenabstand können mehr oder weniger Fixierschüsse 1, 2 eingetragen werden. Wird z. B. ein dichter, senkrechter Faltenstand angestrebt (vergl. Fig. 3), so werden nur ein oder zwei Fixierschüsse eingetragen, wobei diese zur Verstärkung des Effektes zusätzlich aus dünnerem Material bestehen können. Das Ausführungsbeispiel zeigt allerdings bezüglich der Schüsse eine gleiche Fadendicke. Soll dagegen ein bestimmter Winkel der Falten F in der fertigen Struktur erreicht werden, so wird dieser Winkel vom Abstand der Falten im Grundgewebe gesteuert.

Durch Einsatz von mehr als einer Faltenkette (Kettsystem II) können abwechselnd Falten aus unterschiedlichem Kett- und Schußmaterial hergestellt werden. Auch sonstige Mischformen sind denkbar und dem beabsichtigten Zweck entsprechend zu wählen. So können bspw. mittels Schußwechsels in den einzelnen Falten F unterschiedliche Schußmaterialien eingesetzt werden, so daß sich ein -besonders für Ablationsmaterialiengeeigneter Aufbau herstellen läßt.

Während des Webprozesses wird die Grundkette (Kettsystem I) unter Vorspannung gehalten (Fig. 10). Mittels einer elektronisch gesteuerten Rücklaufeinrichtung wird die Warenabzugswalze 7 um den Betrag des Faltengewebes zurückgedreht. Die dadurch locker werdende Grundkette wird mittels eines Wickelmotors auf den Kettbaum 8 zurückgewickelt. Die Kettrücknahme entsprechend der Faltenlänge geschieht in Pfeilrichtung y. Nach Wiedererreichen der Arbeitsspannung der Grundkette (Kettsystem 1) setzt sich die Webmaschine automatisch wieder in Betrieb. Der darauf folgende Blattanschlag schiebt den ersten Fixierschuß des neuen Bindungsrapports in den zweiten Fixierschuß des vorhergehenden Bindungsrapports und wirft damit das Gewebe, gebildet aus der Faltenkette und dem Faltenschuß, zur Falte auf. Der Fixierschuß 2 trägt dabei zur weiteren Fixierung der Falte bei. Der Kettabzug entsprechend der Schußdichte erfolgt in Pfeilrichtung z. Der Kettbaum für die Faltenkette (Kettsystem II) ist mit 9 bezeichnet. Die Schäfte 10 sind wie auch das vor dem Warenrand 11 stehene Webblatt 6 nur schematisch dargestellt.

Je nach Einsatzgebiet werden Hochleistungsfasern in reiner Form oder auch in einer Mischform verarbeitet, wie Glasfaser, Aramidfaser, Kohlefaser und mittels einer Harzmatrix zu einem Verbundwerkstoff verarbeitet. Als diesbezüglicher Produkthinweis mag die Darstellung in Fig. 1 genügen. Diese zeigt die faltenförmige Struktur an einer Triebwerkswand. Die umschlossene Kammer 12 ist im wesentlichen zylindrisch, läßt sich aber unter Nutzung der Geschmeidigkeit der Struktur auch in andere Formen überführen. Die Strömungsrichtung der heißen Gase ist durch Pfeil x kenntlich gemacht. Die zugehörige Brennkammerwand ergibt sich aus Fig. 1 und ist mit 13 bezeichnet; sie besteht aus Stahl.

Auch ist eine Einroll-Form möglich, wobei die Falten F bspw. nach außen weisen.

## Patentansprüche

1. Ausgehärtet harzgetränktes Bauteil auf Basis eines Gewebes, wobei das Gewebe aus einem technischen Garn, wie insbesondere Aramidfaser, Kohlefaser, Keramikfaser oder Glasfaser besteht, dadurch gekennzeichnet, daß das Gewebe (G) aus zwei Kettsystemen (I, II) besteht, deren zweites (II) zur Ausbildung von im Querschnitt beidendig an dem ersten Kettsystem (I) befestigten Falten (F) dient, wobei beide Kettsysteme (I, II) mittels Fixierschüssen (1, 2) an den Faltenenden miteinander verbunden sind, mit einer derart engen Faltenstruktur, daß durch Überlappung der Falten eine Materialanhäufung in der dritten Dimension erreicht wird.

2. Bauteil nach Anspruch 1, dadurch gekennzeichnet, daß die Schußfäden des ersten Kettsystems (I) die Fixierschüsse (1, 2) sind.

3. Bauteil nach Anspruch 1 oder 2, dadurch gekennzeichnet, daß die Ausstülpungen des Faltengewebes jeweils auf derselben Seite des Grundgewebes angeordnet sind.

4. Bauteil nach einem oder mehreren der vorhergehenden Ansprüche, dadurch gekennzeichnet, daß die Falten (F) eine dachschindelartige Überlappungsstruktur aufweisen.

5. Bauteil nach einem oder mehreren der vorhergehenden Ansprüche, dadurch gekennzeichnet, daß die Schußfäden für die Fixierschüsse (1, 2) aus einem dünneren Material als die Faltenschüsse (3) für das Faltengewebe bestehen.

6. Verfahren zur Herstellung eines ausgehärtet harzgetränkten Bauteils auf Basis eines Gewebes, wobei das Gewebe aus einem technischen Garn, wie insbesondere Aramidfaser, Kohlefaser, Keramikfaser oder Glasfaser besteht, dadurch gekennzeichnet, daß bei einem Gewebe (G), welches aus zwei Kettsystemen (I, II), deren zweites (II) zur Ausbildung von im Querschnitt beidendig an dem ersten Kettsystem (I) befestigten Falten (F) dient, wobei beide Kettsysteme (I, II) mittels Fixierschüssen (1, 2) an den Faltenden miteinander verbunden sind, mit einer derart engen Faltenstruktur, daß durch Übereinanderlage der Falten eine Materialanhäufung in der dritten Dimension erreicht wird, zunächst das Grundkettsystem (I) und Faltenkettsystem (II) mit im wesentlichen gleicher Länge gewebt werden, so dann zur Ausbildung der Falten (F) die Grundkette mittels der Warenabzugswalze (7) verkürzt wird.

7. Verfahren nach Anspruch 6, dadurch gekennzeichnet, daß die Warenabzugswalze (7) zur Bildung der Falten (F) zurückgedreht wird.

8. Verfahren nach Anspruch 6 oder 7, dadurch gekennzeichnet, daß zur Wiederherstellung der Arbeitsspannung der Grundkette (Kettsystem I) diese mittels eines Wickelgetriebemotors auf den Kettbaum (8) zurückgewickelt wird.

## Claims

1. Hardened resin-impregnated structural member based on a fabric, wherein the fabric consists of an industrial yarn such as in particular aramide fibre, carbon fibre, ceramic fibre or glass fibre, **characterised** in that the fabric (G) consists of two warp systems (I, II) of which the second one (II) serves to form folds (F) attached to the first warp system (I) at both ends in cross-section, wherein the two warp systems (I, II) are connected to each other at the ends of the folds by means of fixing wefts (1, 2), with such a close fold structure that due to overlapping of the folds an accumulation of material in the third dimension is achieved.

2. Structural member according to claim 1, **characterised** in that the weft threads of the first warp system (I) are the fixing wefts (1, 2).

3. Structural member according to claim 1 or 2, **characterised** in that the protuberances of the folded fabric are arranged in each case on the same side of the ground fabric.

4. Structural member according to one or more of the preceding claims, **characterised** in that the folds (F) have a roof shingle-like overlapping structure.

5. Structural member according to one or more of the preceding claims, **characterised** in that the weft threads for the fixing wefts (1, 2) are made of a thinner material than the fold wefts (3) for the folded fabric.

6. Method for the manufacture of a hardened resinimpregnated structural member based on a fabric, wherein the fabric consists of an industrial yarn such as in particular aramide fibre, carbon fibre, ceramic fibre or glass fibre, **characterised** in that in the case of a fabric (G) which consists of two warp systems (I, II) of which the second one (II) serves to form folds (F) attached to the first warp system (I) at both ends in cross-section, wherein the two warp systems (I, II) are connected to each other at the ends of the folds by means of fixing wefts (1, 2), with such a close fold structure that due to overlapping of the folds an accumulation of material in the third dimension is achieved, first the ground warp system (I) and fold warp system (II) are woven with essentially the same length, then the ground warp is shortened by means of the fabric take-off roller (7) to form the folds (F).

7. Method according to claim 6, **characterised** in that the fabric take-off roller (7) is reversed to form the folds (F).

8. Method according to claim 6 or 7, **characterised** in that, to restore the working tension of the ground warp (warp system I), the latter is rewound by means of a winding gear motor onto the warp beam (8).

## Revendications

1. Elément de construction imprégné de résine, durci, à base d'un tissu, le tissu étant composé de filaments techniques, tel qu'en particulier des fibres aramide, des fibres de carbone, des fibres céramique ou des fibres de verre, caractérisé en ce que le tissu (G) est composé de deux systèmes de chaîne (I, II) dont le deuxième (II) sert à former des plis (F) dont les deux extrémités en section transversale sont fixées au premier système de chaîne (I), les deux systèmes de chaîne (I, II) étant reliés aux extrémités des plis au moyen des trames de fixation (1, 2), avec une structure de pli d'une étroitesse telle que par superposition des plis est obtenue une accumulation de matière selon la troisième dimension.

2. Elément de construction selon la revendication 1, caractérisé en ce que les fils de trame du premier système de chaîne (I) sont des trames de fixation (1, 2).

3. Elément de construction selon la revendication 1 ou 2, caractérisé en ce que les évasements du tissu à plis sont chaque fois disposés du même côté du tissu de base.

4. Elément de construction selon l'une ou plusieurs des revendications précédentes, caractérisé en ce que les plis (F) présentent une structure à chevauchement en bardeaux de toiture.

5. Elément de construction selon l'une ou plusieurs des revendications précédentes, caractérisé en ce que les fils de trame destinés aux trames de fixation (1, 2) sont composés d'un matériau plus mince que les fils de trame (3) destinés au tissu à plis.

6. Procédé de fabrication d'un élément de construction imbibé de résine, durci, à base d'un tissu, le tissu étant un composé d'un filament technique, tel qu'en particulier des fibres aramide, des fibres de carbone, des fibres céramique ou des fibres de verre, caractérisé en ce que dans le cas d'un tissu (G) composé de deux systèmes à chaîne (I, II) dont le deuxième (II) sert à constituer des plis (F) fixés aux deux extrémités de leur section transversale sur le premier système à chaîne (I), les deux systèmes à chaîne (I, II) sont reliés ensemble aux extrémités de plis au moyen de trames de fixation (1, 2), avec une structure à pli d'une étroitesse telle que par superposition des plis est obtenue une accumulation de matière dans la troisième dimension, d'abord le système à chaîne de base (I) et le système à chaîne de plis (II) étant tissés sensiblement sur la même longueur, de façon qu'ensuite pour constituer les plis (F) on raccourcisse la chaîne de base au moyen du rouleau d'enroulement du tissu (7).

7. Procédé selon la revendication 6, caractérisé en ce que le rouleau d'enroulement du tissu (7) est mis en rotation en sens inverse pour la constitution des plis (F).

8. Procédé selon la revendication 6 ou 7, caractérisé en ce que pour réétablir la tension de travail de la chaîne de base (système de chaîne I), elle est bobinée en sens inverse sur l'ensouple (8) au moyen d'un moto-réducteur d'enroulement.
